# EUROPÄISCHE PATENTSCHRIFT

(11) **EP 0 553 493 B1**
(45) Veröffentlichungstag und Bekanntmachung des Hinweises auf die Patenterteilung: **19.02.1997**
(21) Anmeldenummer: 92122078.6
(22) Anmeldetag: 28.12.1992
(51) Int. Cl.: B65H 75/18, C03B 40/02, C03B 37/01

(54) **Beschichtete Hülsen, ein Verfahren zu ihrer Herstellung sowie ihre Verwendung bei der Verarbeitung von Glasfasern**
Coated bobbins, process for their fabrication and their use in the processing of glass fibers
Bobines enduites, procédé pour leur fabrication ainsi que leur utilisation lors du traitement de fibres de verre

(30) Priorität: 10.01.1992 DE 4200445
(43) Veröffentlichungstag der Anmeldung: 04.08.1993
(73) Patentinhaber: BAYER AG, 51368 Leverkusen (DE); BAYER ANTWERPEN N.V., 2040 Antwerpen (BE)
(72) Erfinder: Audenaert, Raymond, Dr., B-9220 Hamme (BE); Eversheim, Hubertus, D-5632 Wermelskirchen (DE); Schlitte, Sabine, Dr., D-4047 Dormagen (DE)

(56) Entgegenhaltungen:
- EP-A- 0 356 827
- WO-A-90/10244
- DE-A- 1 801 325
- DE-A- 2 751 803
- FR-A- 2 291 253
- US-A- 4 763 785
- WPIL, FILE SUPPLIER, DERWENT PUBLICATIONS LTD. LONDON, GB.; AN=78-48316A & JP-A-53 058 034 (TEIJIN KK) 25-05-1978
- WPIL, FILE SUPPLIER, DERWENT PUBLICATIONS LTD., LONDON, GB.; AN=91-112021 & JP-A-3 051 374 (KANEBO KK) 05-03-1991

## Beschreibung

Die vorliegende Erfindung betrifft speziell beschichtete Hülsen, ein Verfahren zu ihrer Herstellung sowie ihre Verwendung bei der Aufwicklung von Glasfasern.

Bei der Herstellung von Glasfasern werden die Glasfasern normalerweise, nachdem sie aus dem sogenannten Bushing gezogen worden sind, auf sogenannte Hülsen aufgewickelt. Diese aufgewickelten Glasfasern werden anschließend gemeinsam mit der Hülse, dem sogenannten Cake, getrocknet. Nach dem Trocknungsprozeß wird die Hülse entfernt, indem sie seitlich aus dem sogenannten Cake herausgezogen wird. Die gewickelte Glasfaser wird anschließend weiter verarbeitet. Die Hülsen bestehen aus verstarktem oder unverstärktem Papier bzw. aus verstärktem oder unverstärktem Kunststoff und sind unbeschichtet oder teilweise mit Polyurethanen beschichtet.

Bei dem seitlichen Herausziehen der Hülse aus dem Cake wurde bisher immer ein Teil der aufgewickelten Glasfaser mit herausgezogen, der dann der weiteren Verarbeitung nicht mehr zur Verfügung stand und als Abfall die Ausbeute abgewickelter Glasfaser stark vermindern konnte.

In der JP-A-53-58034 (Derwent AN 78-48316A) wird die Beschichtung von Papier- bzw. Plastikhülsen für die Aufwicklung von Polyesterfilamenten mit Dimethylpolysiloxanen, Methylpolysiloxanen, bzw. modifizierten Siloxanen beschrieben.

In der WO-A-90/10244 werden Aluminiumhülsen beschrieben, welche mit einer elastischen Schicht einer Silikonverbindung überzogen sind, um das Abrutschen von aufgewickelten optischen Fasern zu verhindern.

In der DE-A-1801325 werden reibungsvermindernde Schmälzmittel für Glasfasern beschrieben, welche aus eine Organopolysiloxanemulsion bestehen. Bevorzugt wird eine Dimethylpolysiloxanemulsion verwendet, ein Teil der Si-gebundenen Reste kann jedoch auch durch, unter anderen, Wasserstoffatome oder höhere Alkylgruppen ersetzt sein.

In der FR-A-2 291 253 werden abhäsive Beschichtungsmittel beschrieben, welche neben einem vernetzbaren Polydiorganosiloxan auch noch ein Polysiloxan mit an Silizium gebundenem Wasserstoff und/oder mit an Silizium gebundenen längerkettigen Alkylgruppen enthalten.

In der EP-A-0 356 827 wird ein Gleitmittel auf Basis von Wasserstoffpolyorganosiloxanen, welche auch längerkettige Alkylsubstituenten aufweisen können, beschrieben. In den Beispielen werden lediglich Methylgruppen erwähnt.

In der DE-A-27 51 803 wird ein Verfahren zur abhäsiven Beschichtung von flächigen Werkstoffen, insbesondere von Kunststoff-Folien oder Papier, beschrieben. Eine Zubereitung auf Basis von Methylalkoxysiloxanen und einem Härter wird auf den Werkstoff aufgebracht und erhöhter Temperatur ausgesetzt. Bevorzugt werden Verbindungen der Formel mit x = 0,25 bis 0,36 eingesetzt.

Aufgabe war es daher ein Verfahren zur Verfügung zu stellen, bei dem der oben bezeichnete Glasabfall nicht mehr anfällt. Diese Aufgabe konnte durch das erfindungsgemäße Verfahren

sowie durch die zur Verfügungstellung der neuen erfindungsgemäßen Hülsen gelöst werden. Gegenstand der Erfindung sind Hülsen, auf die die Glasfaser

bei ihrer Herstellung aufgewickelt wird und die sich dadurch auszeichnen, daß sie mit Siliconölen der folgenden Formel wobei in der allgemeinen Formel
x = 0 bis 500,
y = 5 bis 500,
z = 5 bis 500,

- R¹, R², R³ und R⁵: unabhängig voneinander für einen gesänigten und/oder ungesättigten, gegebenenfalls auch verzweigten Alkylrest mit 1 bis 4 C-Atomen,
- R⁴: für einen Alkylrest mit 6 bis 18 C-Atomen steht,
- R⁶: für einen gesättigten oder ungesättigten, gegebenenfalls auch verzweigten Alkylrest mit 1 bis 4 C-Atomen oder für H steht und
wobei von der Anzahl der an Si gebundenen Reste jeweils mindestens 3 % R⁴ und H sind
und/oder Harzen der folgenden Formel

R⁷ ₐSi(OH)_{b}(OR⁸)_{c}O_{(4-a-b-c)/2}

wobei
- a =: 1,0 bis 2,0
- b + c =: 0,1 bis 1,7,
- R⁷: ein linearer oder verzweigter Alkylrest mit 1 bis 18 C-Atomen oder ein Phenylrest bedeutet und
- R⁸: einen linearen oder verzweigten Alkylrest mit 1 bis 4 C-Atomen darstellt,
beschichtet sind.

Vorzugsweise stehen die Reste R¹, R², R³ und R⁵ der Silikonöle für Methylgruppen.

Die Hülsen, die mit Siliconölen beschichtet sind, bei denen
x = 0 bis 100,
y = 5 bis 100,
z = 5 bis 100
sind, wobei x + y + z = 25 bis 300 ist
und von der Anzahl der an Si gebundenen Reste mindestens 3 % R⁴ und mindestens 10 % H sind, sind bevorzugt.

Siliconöle der obengenannten allgemeinen Formel mit
x = 0,
y = 5 bis 50,
z = 5 bis 60,
wobei y + z größer 25 ist und von der Anzahl der an Si gebundenen Reste mindestens 10 % R⁴ und mindestens 30 % H sind,
werden besonders bevorzugt.

Die Hülsen sind bevorzugt mit Siliconölen der obengenannten allgemeinen Formel beschichtet, in denen R⁴ für einen Dodecyl- und/oder Tetradecylrest steht.

Ein weiterer Gegenstand der Erfindung ist ein Verfahren zur Herstellung der erfindungsgemäßen Hülsen, welches
dadurch gekennzeichnet ist, daß
a) das Siliconöl oder das Siliconharz in Mengen zwischen 5 und 100 g/m² , vorzugsweise zwischen 10 und 70 g/m² auf die Hülse appliziert wird, wobei bei der Verwendung von Siliconharz diesen vorher ein üblicher Katalysator in Mengen von 100 bis 5000 ppm zugesetzt wird, und
b) die so behandelte Hülse unter Luftzutritt im Ofen bei Temperaturen zwischen 60° und 120°C über einen Zeitraum von 15 Minuten bis 2 Stunden getrocknet wird.

Das Siliconöl bzw. -harz wird in geeigneter Weise, d.h. z.B. durch Walzenlackierung, Tauchen oder Spritzauftrag, auf die Hülse appliziert. Werden Siliconharze verwendet, wird diesen als Katalysatoren Salze von Zinn, Eisen, Titan, Blei oder Aluminium einzeln oder im Gemisch zugesetzt, damit die Harze mit der Hülse vernetzen können. Bevorzugt werden als Katalysatoren Titantetrabutylat und/oder Dibutylzinndilaurat verwendet.

Die erfindungsgemäßen Hülsen werden bei der Aufwicklung von Glasfasern verwendet.

Die Erfindung soll anhand nachfolgender Beispiele näher erläutert werden.

Bei der Verwendung der bisherigen Hülsen bei der Aufwicklung verschiedener Glasfasern wurde beim Herausziehen der Hülse aus dem sogenannten Cake die aufgewickelte Glasfaser zu einem großen Teil mit herausgezogen (siehe Tabelle 1). Diese mit der Hülse herausgezogene Glasfaser geht dem weiteren Prozeß bzw. der weiteren Verarbeitung verloren und mindert daher in erheblichem Maße die Ausbeute.

Die bisher verwendeten Hülsen wurden nach dem erfindungsgemäßen Verfahren behandelt und ebenfalls bei der Aufwicklung verschiedener Glasfasern eingesetzt. Wie der Tabelle 1 zu entnehmen ist, konnten die erfindungsgemäßen Hülsen fast ohne Verlust an Glasfasern aus dem sogenannten Cake herausgezogen werden. Damit ist der Verlust an Glasfasern bei der Verwendung der erfindungsgemäßen Hülsen erheblich geringer als bei der Verwendung der bekannten Hülsen.

### Beispiel 1

Ein methoxyfunktionelles Methyl-Phenyl-Siliconharz folgender Zusammensetzung
36 Mol-% PhSiO_{3/2}
64 Mol-% Me₂SiO
und ca. 17 Gew.-% Methoxygruppen
katalysiert mit 2000 ppm Titantetrabutylat und 2000 ppm Dibutylzinndilaurat
wird in einer Menge von 50 g/m² auf eine kommerziell erhältliche Hülse aufgetragen. Danach wird bei 80°C und 30 Minuten getrocknet.

Auf diese Hülse wird die Glasfaser aufgewickelt und der so erhaltene Cake getrocknet. Anschließend wird die Glasfaser von der Hülse befreit, indem die Hülse seitlich aus dem Cake herausgezogen wird. Die Hülse kann anschließend wieder verwendet werden. Die Ergebnisse sind in Tabelle 1 aufgelistet.

Die Hülse konnte mit einem nur geringen Verlust an Glasfaser entfernt werden.

### Beispiel 2

Ein methoxyfunktionelles Methyl-Alkyl-Siliconharz folgender Zusammensetzung
18 Mol-% Me(Alk)SiO_{2/2} (Alk = C₁₂-C₁₄-Alkyl)
82 Mol-% MeSiO_{3/2}
und ca. 20 Gew.-% Methoxygruppen
katalysiert mit 2000 ppm Titantetrabutylat und 2000 ppm Dibutylzinndilaurat
wird wie in Beispiel 1 eingesetzt.

Die Hülse wird entsprechend Beispiel 1 eingesetzt.

Beim Entfernen der Hülse aus dem Cake ging fast keine Glasfaser verloren.

### Beispiel 3

Ein teilalkyliertes Si-H-funktionelles Siliconöl der Zusammensetzung
R¹, R², R³, R⁵, R⁶ = CH₃
R⁴ = C₁₂ bis C₁₄-Alkyl und x = 0, y = 10, z = 20
wird in einer Menge von 50 g/m² auf eine kommerziell erhältliche Hülse aufgetragen.

Die Hülse wird danach bei 80°C 30 Minuten lang getrocknet.

Auf diese Hülse wird die Glasfaser aufgewickelt und der so erhaltene Cake getrocknet.

Beim Trennen der Hülse vom Cake ging fast keine Glasfaser verloren.

## Patentansprüche

1. Hülsen für die Aufwicklung von Glasfasern bei deren Herstellung, dadurch gekennzeichnet, daß diese Hülsen mit Siliconölen der folgenden Formel wobei in der allgemeinen Formel
x = 0 bis 500,
y = 5 bis 500,
z = 5 bis 500,
R¹, R², R³ und R⁵ unabhängig voneinander für einen gesättigten und/oder ungesättigten, gegebenenfalls auch verzweigten Alkylrest mit 1 bis 4 C-Atomen_{,}
R⁴ für einen Alkylrest mit 6 bis 18 C-Atomen steht,
R⁶ für einen gesättigten oder ungesättigten, gegebenenfalls auch verzweigten Alkylrest mit 1 bis 4 C-Atomen oder für H steht und
wobei von der Anzahl der an Si gebundenen Reste jeweils mindestens 3 % R⁴ und H sind
und/oder Harzen der folgenden Formel
R⁷ ₐSi(OH)_{b}(OR⁸)_{c}O_{(4-a-b-c)/2}
wobei
a = 1,0 bis 2,0
b + c = 0,1 bis 1,7,
R⁷ ein linearer oder verzweigter Alkylrest mit 1 bis 18 C-Atomen oder ein Phenylrest bedeutet und
R⁸ einen linearen oder verzweigten Alkylrest mit 1 bis 4 C-Atomen darstellt,
beschichtet sind.

2. Hülsen gemäß Anspruch 1, dadurch gekennzeichnet, daß die Reste R¹, R², R³ und R⁵ für Methylgruppen stehen.

3. Hülsen gemäß Anspruch 1, dadurch gekennzeichnet, daß
x = 0 bis 100,
y = 5 bis 100,
z = 5 bis 100,
wobei x + y + z = 25 bis 300
und von der Anzahl der an Si gebundenen Reste mindestens 3 % R⁴ und mindestens 10 % H sind.

4. Hülsen gemäß Anspruch 1, dadurch gekennzeichnet, daß
x = 0,
y = 5 bis 50,
z = 5 bis 60,
wobei y + z größer 25 ist und von der Anzahl der an Si gebundenen Reste mindestens 10 % R⁴ und mindestens 30 % H sind.

5. Hülsen gemäß Anspruch 1, dadurch gekennzeichnet, daß R⁴ für einen Dodecyl- und/oder Tetradecylrest steht.

6. Verfahren zur Herstellung der Hülsen nach einem der Ansprüche 1 bis 5, dadurch gekennzeichnet, daß
a) das Siliconöl oder das Siliconharz in Mengen zwischen 5 und 100 g/m², vorzugsweise 10 und 70 g/m² auf die Hülse appliziert wird, wobei bei der Verwendung von Siliconharz diesem vorher ein üblicher Katalysator in Mengen von 100 bis 5.000 ppm zugesetzt wird,
b) die so behandelte Hülse unter Luftzutritt im Ofen bei Temperaturen zwischen 60°C und 120°C über einen Zeitraum von 15 Minuten bis 2 Stunden getrocknet wird.

7. Verwendung der Hülsen nach einem der Ansprüche 1 bis 5 bei der Aufwicklung von Glasfasern.

## Claims

1. Spools for winding up glass fibres during the production thereof, characterised in that these spools are coated with silicone oils corresponding to the following formula wherein in the general formula
x equals 0 to 500,
y equals 5 to 500,
z equals 5 to 500,
R¹, R², R³ and R⁵ independently of one another represent a saturated and/or unsaturated, optionally also branched alkyl group having 1 to 4 C atoms,
R⁴ represents an alkyl group having 6 to 18 C atoms,
R⁶ represents a saturated or unsaturated, optionally also branched alkyl group having 1 to 4 C atoms or represents H and
wherein, of the number of groups bonded to Si, at least 3% are R⁴ and H respectively
and/or resins of the following formula
R⁷ ₐSi(OH)_{b}(OR⁸)_{c}O_{(4-a-b-c)/2}
wherein
a equals 1.0 to 2.0,
b + c equals 0.1 to 1.7,
R⁷ signifies a linear or branched alkyl group having 1 to 18 C atoms or a phenyl group and
R⁸ represents a linear or branched alkyl group having 1 to 4 C atoms.

2. Spools according to claim 1, characterised in that the groups R¹, R², R³ and R⁵ represent methyl groups.

3. Spools according to claim 1, characterised in that
x equals 0 to 100,
y equals 5 to 100,
z equals 5 to 100,
with x + y + z equalling 25 to 300
and, of the number of groups bonded to Si, at least 3% are R⁴ and at least 10% are H.

4. Spools according to claim 1, characterised in that
x equals 0,
y equals 5 to 50,
z equals 5 to 60,
with y + z being greater than 25 and, of the number of groups bonded to Si, at least 10% are R⁴ and at least 30% are H.

5. Spools according to claim 1, characterised in that R⁴ represents a dodecyl and/or tetradecyl group.

6. Process for the production of spools according to one of claims 1 to 5, characterised in that
a) the silicone oil or the silicone resin is applied to the spool in quantities of between 5 and 100 g/m², preferably between 10 and 70 g/m², and if silicone resin is used, a conventional catalyst in quantities of from 100 to 5,000 ppm is previously added thereto,
b) the spool thus treated is dried in the furnace, with the admission of air, at temperatures of between 60°C and 120°C over a period of from 15 minutes to 2 hours.

7. Use of the spools according to one of claims 1 to 5 for the winding up of glass fibres.

## Revendications

1. Bobines pour l'enroulement de fibres de verre à la fabrication, caractérisées en ce qu'elles sont revêtues d'huiles de silcones répondant à la formule dans laquelle
x = 0 à 500,
y = 5 à 500,
z = 5 à 500,
R¹, R², R³ et R⁵ représentent chacun, indépendamment les uns des autres, un groupe alkyle saturé et/ou insaturé, le cas échéant ramifié, en C₁-C₄,
R⁴ représente un groupe alkyle en C₆-C₁₈,
R⁶ représente un groupe alkyle saturé ou insaturé, éventuellement ramifié, en C₁-C₄, ou H,
au moins 3 % du nombre total des substituants reliés directement au silicium consistant en R⁴ et H,
et/ou de résines de formule
R⁷ ₐSi(OH)_{b}(OR⁸)_{c}O_{(4-a-b-c)/2}
dans laquelle
a = 1,0 à 2,0,
b + c = 0,1 à 1,7,
R⁷ représente un groupe alkyle linéaire ou ramifié en C₁-C₁₈ ou un groupe phényle et
R⁸ représente un groupe alkyle linéaire ou ramifié en C₁-C₄.

2. Bobines selon revendication 1, caractérisées en ce que R¹, R², R³ et R⁵ représentent des groupes méthyle.

3. bobines selon revendication 1, caractérisées en ce que
x= 0 à 100,
y = 5 à 100,
z = 5 à 100,
x + y + z = 25 à 300,
et sur le nombre total des substituants reliés directement au silicium, au moins 3 % consistent en R⁴ et au moins 10 % en H.

4. Bobines selon revendication 1, caractérisées en ce que
x = 0,
y = 5 à 50,
z = 5 à 60,
y + z > 25, et sur le nombre total des substituants reliés directement au silicium, au moins 10 % consistent en R⁴ et au moins 30 % en H.

5. Bobines selon revendication 1, caractérisées en ce que R⁴ représente un groupe dodécyle et/ou tétradécyle.

6. Procédé pour la fabrication des bobines selon une des revendications 1 à 5, caractérisé en ce que
a) on applique l'huile de silicone ou la résine de silicone en quantité de 5 à 100 g/m², de préférence de 10 à 70 g/m² sur la bobine et, dans le cas d'une résine de silicone, on ajoute à celle-ci, au préalable, un catalyseur usuel en quantité de 100 à 5 000 ppm.
b) On sèche la bobine revêtue à l'air dans un four à des températures de 60 à 120°C en une durée de 15 min à 2h.

7. Utilisation des bobines selon l'une des revendications 1 à 5 pour l'enroulement de fibres de verre.
